# EUROPÄISCHE PATENTSCHRIFT

(11) **EP 0 858 529 B1**
(45) Veröffentlichungstag und Bekanntmachung des Hinweises auf die Patenterteilung: **31.07.2002**
(21) Anmeldenummer: 96937229.1
(22) Anmeldetag: 25.10.1996
(51) Int. Cl.: D21H 17/72, D21H 21/16, D21H 17/17

(54) **WÄSSRIGE ALKYLDIKETEN-DISPERSIONEN UND IHRE VERWENDUNG ALS LEIMUNGSMITTEL FÜR PAPIER**
AQUEOUS ALKYLDIKETENE DISPERSIONS AND THEIR USE AS SIZE FOR PAPER
DISPERSIONS AQUEUSES D'ALKYLDICETENE ET LEUR UTILISATION COMME COLLE D'ENCOLLAGE POUR PAPIER

(30) Priorität: 03.11.1995 DE 19540998
(43) Veröffentlichungstag der Anmeldung: 19.08.1998
(73) Patentinhaber: BASF AKTIENGESELLSCHAFT, 67056 Ludwigshafen (DE)
(72) Erfinder: ETTL, Roland, D-67454 Ha loch (DE); REUTHER, Wolfgang, D-69118 Heidelberg (DE); LORENCAK, Primoz, D-67069 Ludwigshafen (DE); BONN, Johann, D-67258 He heim (DE)
(86) Internationale Anmeldenummer: EP9604638
(87) Internationale Veröffentlichungsnummer: WO9717491

(56) Entgegenhaltungen:
- EP-A- 0 353 212
- WO-A-96/31650
- US-A- 4 861 376
- DATABASE PAPERCHEM THE INSTITUTE OF PAPER SCIENCE AND TECHNOLOGY, ATLANTA, GA, US GOSHIKI, K. ET AL: "Sizing Composition for Papermaking" XP002024597 & JAP. PAT. KOKAI 250,499/89. OCT. 5, 1989. 8 P. CL.D21H3/02. FILED: JAP. APPLN. 74,592/88 (MARCH 30, 1988).,

## Beschreibung

Die Erfindung betrifft wäßrige Alkyldiketen-Dispersionen, die ein Alkyldiketen, kationische Stärke und anionische Dispergiermittel enthalten, sowie die Verwendung der wäßrigen Alkyldiketen-Dispersionen als Masseleimungsmittel bei der Herstellung von Papier, Pappe und Karton sowie zur Hydrophobierung von cellulosefasern.

Aus der EP-B-0 353 212 sind Leimungsmittel in Form von wäßrigen Emulsionen bekannt, die ein hydrophobes Cellulose-reaktives Leimungsmittel, z.B. Fettalkyldiketen, und eine kationische Stärke mit einem Amylopektingehalt von mindestens 85 % und einem Kationisierungsgrad (D.S.) von 0,045 bis 0,4 enthalten. Der Anteil an Amylopektin in der kationischen Stärke beträgt vorzugsweise 98 bis 100 %.

Aus der EP-B-0 369 328 sind wäßrige Alkyldiketen-Dispersionen bekannt, die bis zu 30 Gew.-% Ketendimer enthalten. Weitere essentielle Bestandteile dieser Alkyldiketen-Dispersionen sind kationische Stärke, bevorzugt kationische Wachsmaisstärke, Aluminiumsulfat, Carbonsäuren mit 1 bis 10 Kohlenstoffatomen, und Sulfonate wie das Natriumsalz von Ligninsulfonsäure oder Kondensationsprodukte aus Formaldehyd und Naphthalinsulfonsäuren.

Aus der EP-B-0 437 764 sind stabilisierte wäßrige Alkyldiketen-Dispersionen bekannt, die außer einem Alkyldiketen ein Schutzkolloid und einen Ester einer langkettigen Carbonsäure und einen langkettigen Alkohol enthalten. Als Schutzkolloid kommen bevorzugt kationische Stärken in Betracht. Daneben können auch Sorbitanester, Seifen, synthetische Detergentien und Verdickungsmittel wie Polymere von Acrylamid, Vinylpyrrolidon und N-Vinyl-2-methylimidazolin eingesetzt werden.

Der Erfindung liegt die Aufgabe zugrunde, neue wäßrige Alkyldiketen-Dispersionen zur Verfügung zu stellen, die lange gelagert werden können und nach Möglichkeit scherstabil sind und eine hohe Konzentration an dispergiertem Alkyldiketen enthalten.

Die Aufgabe wird erfindungsgemäß gelöst mit wäßrigen Alkyldiketen-Dispersionen, die ein Alkyldiketen, kationische Stärke und anionische Dispergiermittel enthalten, wenn die kationische Stärke einen Amylopektingehalt von mindestens 95 Gew.-% hat und daß die Dispersionen als anionische Dispergiermittel
(a) 0,05 bis 1,0 Gew.-% Ligninsulfonsäure, Kondensate aus Naphthalinsulfonsäure und Formaldehyd, sulfoniertes Polystyrol, Salze und Mischungen der genannten Polymeren und
(b) 0,05 bis 1,5 Gew.-% Schwefelsäurehalbester von Alkoholen mit mindestens 10 C-Atomen, Mono- oder Diphosphorsäureester von Alkoholen mit mindestens 10 C-Atomen, Schwefelsäurehalbester von alkoxylierten Alkoholen mit mindestens 10 C-Atomen, Monooder Diphosphorsäureester von alkoxylierten Alkoholen mit mindestens 10 C-Atomen, C₁₂- bis C₃₀-Alkylsulfonsäuren, Salze und Mischungen der genannten Verbindungen
enthalten.

Gegenstand der Erfindung ist außerdem die Verwendung der oben beschriebenen wäßrigen Alkyldiketen-Dispersionen als Masseleimungsmittel bei der Herstellung von Papier, Pappe und Karton sowie zur Hydrophobierung von Cellulosefasern.

Für die Herstellung der wäßrigen Alkyldiketen-Dispersionen geht man vorzugsweise von C₁₄- bis C₂₂-Alkyldiketenen oder von Mischungen solcher Alkyldiketene aus. Alkyldiketene sind bekannt und im Handel erhältlich. Sie werden beispielsweise aus den entsprechenden Carbonsäurechloriden durch Abspaltung von Chlorwasserstoff mit tertiären Aminen hergestellt. Geeignete Fettalkyldiketene sind beispielsweise Tetradecyldiketen, Palmityldiketen, Stearyldiketen und Behenyldiketen. Geeignet sind außerdem Diketene mit unterschiedlichen Alkylgruppen, z.B. Stearylpalmityldiketen, Behenylstearyldiketen, Behenyloleyldiketen oder Palmitylbehenyldiketen. Vorzugsweise verwendet man Stearyldiketen, Palmityldiketen, Behenyldiketen oder Mischungen aus Stearyldiketen und Palmityldiketen oder Mischungen aus Behenyldiketen und Stearyldiketen. Die Diketene sind beispielsweise in Konzentrationen von 10 bis 45, vorzugsweise 15 bis 25 Gew.-% in den wäßrigen Emulsionen enthalten.

Die Alkyldiketene werden in Wasser in Gegenwart von kationischer Stärke emulgiert, die erfindungsgemäß einen Amylopektingehalt von mindestens 95, vorzugsweise 98 bis 100 Gew.-%, aufweist. Solche Stärken können beispielsweise durch eine Fraktionierung üblicher nativer Stärken oder durch Züchtungsmaßnahmen aus solchen Pflanzen gewonnen werden, die praktisch reine Amylopektinstärke produzieren, vgl. Günther Tegge, Stärke und Stärkederivate, Hamburg, Bers-Verlag 1984, Seiten 157 bis 160. Kationische Stärken mit einem Amylopektingehalt von mindestens 95, vorzugsweise 98 bis 100 Gew.-%, sind auf dem Markt erhältlich. Die Amylopektinstärken haben eine verzweigte Struktur und besitzen einen hohen Polymerisationsgrad. Die Molekulargewichte (Zahlenmittel) betragen beispielsweise 200 Millionen bis 400 Millionen. Für Wachsmaisstärke mit einem Amylopektingehalt von 99 bis 100 % werden in der Literatur durchschnittliche Molmassen (Zahlenmittel) von etwa 320 Millionen angegeben. Gemäß der Erfindung werden kationisierte Stärken eingesetzt, deren Amylopektingehalt mindestens 95 % beträgt. Der Kationisierungsgrad der Stärke wird mit Hilfe des Substitutionsgrades (D.S.) angegeben. Dieser Wert gibt die Anzahl der kationischen Gruppen pro Monosaccharideinheit in der kationischen Stärke wieder. Der Substitutionsgrad (D.S.-Wert) der kationischen Stärken beträgt beispielsweise 0,010 bis 0,150, vorzugsweise 0,02 bis 0,1. In den meisten Fällen liegt er unterhalb von 0,045, z.B. weisen die besonders bevorzugt in Betracht kommenden kationischen Stärken einen Substitutionsgrad (D.S.) von 0,020 bis 0,040 auf.

Die Kationisierung der mindestens 95 Gew.-% Amylopektin enthaltenden Stärke erfolgt durch Einführung von Gruppen, die tertiäre oder quaternäre Stickstoffatome enthalten, z.B. durch Umsetzung der in Betracht kommenden Stärken, insbesondere Wachsmaisstärke, mit Dialkylaminoalkylepoxiden der Formel oder mit Dialkylaminoalkylchloriden der Formel oder vorzugsweise mit epoxidgruppenhaltigen quartären Ammoniumsalzen der Formel oder der entsprechenden Halogenhydrine der Formel

In den Formeln I bis IV stehen die Substituenten R², R³ und R⁴ für Alkyl, Aryl, Aralkyl oder Wasserstoff, R¹ bedeutet eine Alkylengruppe, z.B. C₁-C₆-Alkylen. Beispiele für solche Verbindungen sind 3-Chlor-2-Hydroxypropyltrimethylammoniumchlorid oder Glycidyltrimethylammoniumchlorid.

Außer der bevorzugt in Betracht kommenden Wachsmaisstärke eignen sich Wachskartoffelstärke, Wachsweizenstärke oder Mischungen aus den genannten Stärken in jeweils kationisierter Form.

Die kationischen Stärken mit Amylopektingehalten von mindestens 95 % sind zu 0,5 bis 5, vorzugsweise 1 bis 3 Gew.-% in der wäßrigen Alkyldiketen-Dispersion enthalten. Üblicherweise werden die feinteiligen, wäßrigen Alkyldiketen-Dispersionen in der Weise hergestellt, daß man zunächst die mindestens 95 % Amylopektin enthaltenden Stärken in eine in Wasser lösliche Form überführt. Dies kann beispielsweise mit Hilfe eines oxidativen oder hydrolytischen Abbaus in Gegenwart von Säuren oder durch bloßes Erhitzen der kationischen Stärken erfolgen. Das Aufschließen der Stärke wird bevorzugt in einem Jet-Kocher bei Temperaturen in dem Bereich von 100 bis 150°C vorgenommen. In der so erhältlichen wäßrigen Lösung der kationischen Stärke mit einem Mindestgehalt an Amylopektin von mindestens 95 Gew.-% dispergiert man dann mindestens ein C₁₄- bis C₂₂-Alkyldiketen vorzugsweise in Gegenwart der Dispergiermittel (a) und (b) bei Temperaturen oberhalb von 70°C, z.B. in dem Bereich von 70 bis 85°C. Das Dispergieren der Alkyldiketene kann jedoch gegebenenfalls in Gegenwart mindestens eines Dispergiermittel (a) oder (b) erfolgen. Um die erfindungsgemäßen Dispersionen zu erhalten, fügt man dann das andere Dispergiermittel zu und homogenisiert die Dispersion gegebenenfalls. Die Dispergiermittel (a) und (b) können jedoch auch nach dem Dispergieren des Alkyldiketens in der oben beschriebenen wäßrigen Lösung einer kationischen Stärke der dann erhaltenen Dispersion zugesetzt werden, wobei man die Mischung dann meistens nochmals der Einwirkung eines starken Schergefälles aussetzt, z.B. in einem Homogenisator bei Drücken bis zu 1000 bar. Die Alkyldiketen-Dispersion wird dann abgekühlt, so daß die Alkyldiketene in fester Form vorliegen. Man erhält feinteilige wäßrige Alkyldiketen-Dispersionen mit einem mittleren Teilchendurchmesser von beispielsweise 0,5 bis 2,5, vorzugsweise 0,8 bis 1,5 µm.

Als Dispergiermittel (a) kommen Ligninsulfonsäure, Kondensate aus Formaldehyd und Naphthalinsulfonsäuren, Styrolsulfonsäuregruppen enthaltenden Polymere wie sulfonierte Polystyrole oder die Alkalimetall- und/oder Ammoniumsalze der genannten Sulfonsäuregruppen enthaltenden Verbindungen in Betracht. Sie sind in Mengen von 0,05 bis 1,0, vorzugsweise 0,01 bis 0,5 Gew.-% in der wäßrigen Alkyldiketen-Dispersion enthalten.

Die wäßrigen Alkyldiketen-Dispersionen enthalten als Dispergiermittel (b) 0,05 bis 1,5 Gew.-% Schwefelsäurehalbester von Alkoholen mit mindestens 10 C-Atomen, Mono- oder Diphosphorsäureester von Alkoholen mit mindestens 10 C-Atomen, Schwefelsäurehalbester von alkoxylierten Alkoholen mit mindestens 10 C-Atomen, Monooder Diester der Phosphorsäure von alkoxylierten Alkoholen mit mindestens 10 C-Atomen, C₁₂- bis C₃₀-Alkylsulfonsäuren, Salze und Mischungen der genannten Verbindungen. Die Schwefelsäurehalbester leiten sich vorzugsweise von Alkoholen mit 12 bis 30 Kohlenstoffatomen ab oder von Mischungen solcher Alkohole. Für die Herstellung von Schwefelsäureestern geeignete Alkohole sind beispielsweise Laurylalkohol, Palmitylalkohol, Stearylalkohol, Behenylalkohol und die nach dem Oxo-Verfahren erhältlichen langkettigen Alkohole.

Die vorstehend genannten Alkohole mit mindestens 10 C-Atomen eignen sich auch zur Herstellung von Mono- oder Diphosphorsäureestern, die ebenfalls Dispergiermittel sind. Die zur Herstellung der Mono- und Diphosphorsäureester bevorzugt eingesetzten Alkohole haben üblicherweise 12 bis 30 C-Atome.

Die Alkohole mit mindestens 10 C-Atomen, vorzugsweise solche mit 12 bis 30 Kohlenstoffatomen, können auch in alkoxylierter Form mit Schwefelsäure oder Phosphorsäure zu Schwefelsäurehalbestern bzw. Mono- oder Diphosphorsäureestern umgesetzt werden. Die mindestens 10 C-Atome enthaltenden Alkohole können beispielsweise mit Ethylenoxid, Propylenoxid und/oder Butylenoxid alkoxyliert sein. Vorzugsweise verwendet man ethoxylierte Alkohole zur Herstellung der Dispergiermittel (b). Pro Mol Alkohol setzt man 1 bis 25, vorzugsweise 1 bis 10, mindestens eines Alkylenoxids, vorzugsweise Ethylenoxid, ein. Man kann die in Betracht kommenden Alkohole auch mit mehreren Alkylenoxiden umsetzen, so daß Blockcopolymerisate entstehen, die beispielsweise Blöcke aus Ethylenoxid und Propylenoxid oder Blöcke aus Ethylenoxid, Propylenoxid und Butylenoxid oder Blöcke aus Ethylenoxid und Butylenoxid enthalten. Die Reihenfolge der Blöcke kann dabei beliebig sein. Ebenso kann man alkoxylierte Alkohole herstellen, die die Alkylenoxid-Einheiten statistisch verteilt haben, indem man beispielsweise ein Mischgas aus Ethylenoxid und Propylenoxid mit den langkettigen Alkoholen umsetzt. Vorzugsweise verwendet man Alkohole mit 12 bis 30 C-Atomen, die mit 2 bis 8 mol Ethylenoxid pro Mol Alkohol umgesetzt worden sind.

Weitere geeignete Dispergiermittel (b) bis C₁₂- bis C₃₀-Alkylsulfonsäuren. Vorzugsweise kommen C₁₈- bis C₂₂-Alkylsulfonsäuren in Betracht.

Außer den freie Säuregruppen enthaltenden Verbindungen, die oben genannt sind, eignen sich als Dispergiermittel (a) und (b) die Salze der oben unter (a) und (b) jeweils beschriebenen Säuregruppen enthaltenden Verbindungen wie Alkalimetall-, Erdalkalimetall- und Ammoniumsalze. Besonders bevorzugt liegen die Dispergiermittel (a) und (b) als Natriumsalz vor. Geeignet sind außerdem die Kalium-, Lithium-, Magnesium-, Kalzium- und Bariumsalze. Bevorzugt in Betracht kommende wäßrige Alkyldiketen-Dispersionen enthalten beispielsweise kationische Stärke mit einem Amylopektingehalt von mindestens 98 Gew.-% und einem Substitutionsgrad (D.S.) von 0,02 bis 0,1 und als anionische Dispergiermittel
(a) 0,1 bis 0,5 Gew.-% Ligninsulfonsäure, Kondensate aus Naphthalinsulfonsäure und Formaldehyd, sulfoniertes Polystyrol, Salze und Mischungen der genannten Polymeren und
(b) 0,1 bis 1,0 Gew.-% Schwefelsäurehalbester von Alkoholen mit mindestens 12 C-Atomen, Mono- oder Diphosphorsäureester von Alkoholen mit mindestens 12 C-Atomen, Schwefelsäurehalbester von alkoxylierten Alkoholen mit mindestens 12 C-Atomen, Monooder Diphosphorsäureester von alkoxylierten Alkoholen mit mindestens 12 C-Atomen, C₁₂- bis C₃₀-Alkylsulfonsäuren, Salze und Mischungen der genannten Verbindungen.

Besonders bevorzugt sind solche wäßrigen Alkyldiketen-Dispersionen, die
(a) 0,1 bis 0,5 Gew.-% der Natrium- und/oder Kaliumsalze von Ligninsulfonsäure oder von Kondensaten aus Naphthalinsulfonsäure und Formaldehyd und
(b) 0,1 bis 1,0 Gew.-% der Natrium- und/oder Kaliumsalze von Schwefelsäurehalbestern von Alkoholen mit 16 bis 22 C-Atomen und/oder Natrium- und/oder Kaliumsalze von C₁₆- bis C₂₂-Alkylsulfonsäuren
enthalten.

Bei der Herstellung der Alkyldiketen-Emulsionen kann man außer den kationischen Wachsstärken gegebenenfalls noch andere übliche Schutzkolloide mitverwenden, die bei der Herstellung von Alkyldiketen-Emulsionen bisher verwendet worden sind, z.B. wasserlösliche Celluloseether, Polyacrylamide, Polyvinylalkohole, Polyvinylpyrrolidone, Polyamide, Polyamidoamine sowie Mischungen der genannten Verbindungen. Die erfindungsgemäßen Dispersionen können gegebenenfalls weitere Stoffe enthalten, die in Alkyldiketen-Dispersionen üblich sind, z.B. C₁- bis C₁₀-Carbonsäuren wie Ameisensäure, Essigsäure oder Propionsäure. Die Säuren werden, falls sie in den Alkyldiketen-Dispersionen enthalten sind, in Mengen von 0,01 bis 1 Gew.-% eingesetzt. Die Alkyldiketen-Dispersionen können gegebenenfalls noch übliche Biozide enthalten, die in Mengen bis zu 1 Gew.-% angewendet werden können.

Die erfindungsgemäßen wäßrigen Alkyldiketen-Dispersionen sind lagerstabil und gegenüber den bisher bekannten hochkonzentrierten wäßrigen Alkyldiketen-Dispersionen auch scherstabil. Sie können ebensogut verarbeitet werden wie niedrigkonzentrierte wäßrige Alkyldiketen-Dispersionen.

Die Prozentangaben in den Beispielen bedeuten Gewichtsprozent, sofern nichts anderes daraus hervorgeht, die Teile sind Gewichtsteile.

### Beispiel 1

Man stellt zunächst eine 2,5 %ige wäßrige Lösung einer kationischen Stärke mit einem Amylopektingehalt von 98 % und einem D.S.-Wert von 0,03 her, indem man die erforderliche Menge an Stärke in Wasser suspendiert, die Suspension auf 95°C erhitzt und solange bei dieser Temperatur rührt, bis eine klare Lösung entstanden ist.

Zu 84 Teilen der oben beschriebenen 2,5 %igen wäßrigen Lösung von Stärke gibt man nach dem Abkühlen auf eine Temperatur von 85°C 15,8 Teile einer auf 85°C erwärmten Schmelze von Stearyldiketen, 0,1 Teile des Schwefelsäurehalbesters eines Additionsprodukts von 3,5 mol Ethylenoxid an 1 mol Hexadecanol und 0,1 Teile Ligninsulfonat. Die Mischung wird anschließend eine Minute mit einem Ultraturrax behandelt und dann bei einem Druck von 200 bar zweimal in einem Homogenisator (LAB 100) homogenisiert. Nach dem Abkühlen auf Raumtemperatur erhält man eine Stearyldiketen-Dispersion mit einem Feststoffgehalt von 18,1 %.

### Beispiel 2

Man stellt zunächst eine 3,25 %ige wäßrige Lösung einer kationischen Stärke mit einem Amylopektingehalt von 98 % und einem D.S.-Wert von 0,035 her, indem man die erforderliche Menge an Stärke in Wasser suspendiert, die Suspension auf 95°C erhitzt und solange bei dieser Temperatur rührt, bis man eine klare Lösung erhält.

Zu 77 Teilen der so hergestellten 3,25 %igen wäßrigen Stärkelösung gibt man bei einer Temperatur von 85°C 20 Teile einer auf 85°C erwärmten Schmelze von Stearyldiketen, 0,3 Teile Natriumligninsulfonat und 0,2 Teile des Monophosphorsäureesters von Hexadecanol. Die Mischung wird anschließend eine Minute mit einem Ultraturrax behandelt, dann bei einem Druck von 200 bar zweimal in einem Homogenisator (LAB 100) homogenisiert. Nach dem Abkühlen auf Raumtemperatur erhält man eine Stearyldiketen-Dispersion mit einem Feststoffgehalt von 23 %.

### Beispiel 3

Man stellt zunächst eine 3,90 %ige wäßrige Lösung einer kationischen Stärke mit einem Amylopektingehalt von 98 % und einem D.S.-Wert von 0,03 her, indem man die erforderliche Menge an Stärke in Wasser suspendiert, die Suspension auf 95°C erhitzt und bei dieser Temperatur solange rührt, bis eine klare Lösung entstanden ist.

Zu 76 Teilen der so hergestellten 3,90 %igen wäßrigen Stärkelösung gibt man bei einer Temperatur von 85°C 20 Teile einer auf 85°C erwärmten Schmelze von Stearyldiketen, 0,1 Teile eines handelsüblichen Naphthalinsulfonsäure-Formaldehyd-Kondensats und 0,5 Teile des Natriumsalzes von Hexadecylsulfonsäure. Die Mischung wird eine Minute mit einem Ultraturrax behandelt und dann bei einem Druck von 200 bar zweimal in einem Laborhomogenisator homogenisiert. Nach dem Abkühlen auf Raumtemperatur erhält man eine Stearyldiketen-Dispersion mit einem Feststoffgehalt von 23,6 %.

### Beispiel 4

Das Beispiel 3 wird mit der Ausnahme wiederholt, daß man die wäßrige Stärkelösung in einem Jet-Kocher bei einer Temperatur von 135°C herstellt. Nach dem Homogenisieren und Abkühlen auf Raumtemperatur erhält man eine Diketen-Dispersion mit einem Feststoffgehalt von 23,6 %.

### Beispiel 5

Man stellt zunächst eine 4,20 %ige wäßrige Lösung einer kationischen Stärke mit einem Amylopektingehalt von mehr als 98 % und einem D.S.-Wert von 0,041 her, indem man die erforderliche Menge an Stärke in Wasser suspendiert und die Suspension in einem Jet-Kocher bei einer Temperatur von 135°C in Lösung bringt.

Zu 71 Teilen der so erhaltenen 4,20 %igen wäßrigen Stärkelösung gibt man nach dem Abkühlen auf eine Temperatur von 85°C 25 Teile einer auf 85°C erwärmten Schmelze von Stearyldiketen, 0,3 Teile eines handelsüblichen Naphthalinsulfonsäure-Formaldehyd-Kondensats und 0,5 Teile des Natriumsalzes von Hexadecylsulfonsäure. Die Mischung wird eine Minute mit einem Ultraturrax behandelt und dann bei einem Druck von 200 bar zweimal in einem Laborhomogenisator homogenisiert. Nach dem Abkühlen auf Raumtemperatur erhält man eine Stearyldiketen-Dispersion mit einem Feststoffgehalt von 28,8 %.

### Beispiel 6

Das Beispiel 5 wird mit der Ausnahme wiederholt, daß man als Dispergiermittel 0.2 Teile Natriumligninsulfonat und 0,7 Teile des Schwefelsäurehalbesters von Octadecanol anstelle der in Beispiel 5 angegebenen Mengen an anionischen Dispergiermitteln verwendet. Man erhält eine Stearyldiketen-Dispersion mit einem Feststoffgehalt von 28,9 %.

### Beispiel 7

Man stellt zunächst eine 3,90 %ige wäßrige Lösung einer kationischen Stärke mit einem Amylopektingehalt von 98 % und einem D.S.-Wert von 0,035 her, indem man die erforderliche Menge an Stärke in Wasser suspendiert und die Suspension durch Behandlung in einem Jet-Kocher bei einer Temperatur von 125°C in Lösung bringt.

Zu 76 Teilen der so erhaltenen 3,9 %igen wäßrigen Lösung von Stärke gibt man nach dem Abkühlen auf eine Temperatur von 85°C 20 Teile einer auf 85°C erwärmten Schmelze von Stearyldiketen, 0,3 Teile eines handelsüblichen Naphthalinsulfonsäure-Formaldehyd-Kondensats und 0,2 Teile des Schwefelsäurehalbesters eines Additionsproduktes von 5 mol Ethylenoxid an 1 mol Octadecanol. Die Mischung wird dann eine Minute mit einem Ultraturrax behandelt und anschließend bei einem Druck von 200 bar zweimal in einem Laborhomogenisator geschert. Nach dem Abkühlen auf Raumtemperatur erhält man eine Stearyldiketen-Dispersion mit einem Feststoffgehalt von 23,5 %.

### Beispiel 8

Man stellt zunächst eine 5,30 %ige wäßrige Lösung einer kationischen Stärke mit einem Amylopektingehalt von 98 % und einem D.S.-Wert von 0,035 her, indem man die erforderliche Menge an Stärke in Wasser suspendiert und die Suspension durch Behandlung in einem Jet-Kocher bei 135°C in Lösung bringt.

Zu 66 Teilen der 5,30 %igen Stärkelösung gibt man nach dem Abkühlen auf 85°C 30 Teile einer auf 85°C erwärmten Schmelze von Stearyldiketen, 0,3 Teile eines handelsüblichen Naphthalinsulfonsäure-Formaldehyd-Kondensats und 0,4 Teile des Monoesters aus Phosphorsäure und einem Additionsprodukt von 6 mol Ethylenoxid an 1 mol Octadecanol. Die Mischung wird eine Minute mit einem Ultraturrax behandelt und anschließend bei einem Druck von 200 bar zweimal in einem Laborhomogenisator geschert. Nach dem Abkühlen auf Raumtemperatur erhält man eine Stearyldiketen-Dispersion mit einem Feststoffgehalt von 34,2 %.

### Vergleichsbeispiel 1

Man stellt zunächst eine 3,25 %ige wäßrige Dispersion einer kationischen Stärke her, bei der das Verhältnis Amylopektin zu Amylose 3:1 beträgt und die einen D.S. -Wert von 0,033 hat, indem man die erforderliche Menge an Stärke in Wasser suspendiert und die Suspension durch Rühren bei einer Temperatur von 95°C in Lösung bringt.

Zu 77 Teilen einer so erhaltenen 3,25 %igen wäßrigen Stärkelösung gibt man nach dem Abkühlen auf 85°C 20 Teile einer auf 85°C erwärmten Schmelze von Stearyldiketen und 0,3 Teile Natriumligninsulfonat. Die Mischung wird eine Minute mit einem Ultraturrax behandelt und dann bei einem Druck von 250 bar zweimal in einem Laborhomogenisator geschert. Nach dem Abkühlen auf Raumtemperatur erhält man eine Stearyldiketen-Dispersion mit einem Feststoffgehalt von 22,8 %.

### Vergleichsbeispiel 2

Man stellt zunächst eine 4,20 %ige wäßrige Lösung einer kationischen Stärke her, bei der das Verhältnis von Amylopektin zu Amylose 3:1 beträgt und die einen D.S.-Wert von 0,040 hat.

Hierzu wird die erforderliche Menge an Stärke in Wasser suspendiert und durch Erhitzen auf 95°C in Lösung gebracht.

Zu 71 Teilen einer so erhaltenen 4,20 %igen wäßrigen Stärkelösung gibt man nach dem Abkühlen auf 85°C 25 Teile einer auf 85°C erwärmten Schmelze von Stearyldiketen und 0,3 Teile eines handelsüblichen Naphthalinsulfonsäure-Formaldehyd-Kondensats. Die Mischung wird eine Minute mit einem Ultraturrax behandelt und anschließend in einem Laborhomogenisator bei einem Druck von 250 bar zweimal geschert. Nach dem Abkühlen auf Raumtemperatur erhält man eine Stearyldiketen-Dispersion mit einem Feststoffgehalt von 28,3 %.

### Vergleichsbeispiel 3

- Stand der Technik gemäß EP-B-0 437 764
   Man stellt eine 2 %ige wäßrige Suspension einer handelsüblichen kationischen Stärke (D.S.-Wert von 0,02) durch Suspendieren der erforderlichen Menge an kationischer Stärke in Wasser her und setzt danach soviel Schwefelsäure zu, daß der pH-Wert 3 beträgt. Danach erhitzt man die Stärkesuspension auf 95°C und rührt sie eine Stunde bei dieser Temperatur. Man erhält wäßrige Stärkelösung.
   Zu 78 Teilen der so hergestellten 2 %igen wäßrigen Stärkelösung gibt man bei einer Temperatur von 85°C eine auf 90°C erhitzte Schmelze aus 20 Teilen Stearyldiketen und 2 Teilen Stearinsäureoleylester und behandelt die Mischung 3 Minuten mit einem Ultraturrax. Die Emulsion wird anschließend bei einer Temperatur von 70°C in einem Laborhomogenisator unter einem Druck von 150 bar zweimal homogenisiert und dann auf Raumtemperatur abgekühlt. Man erhält eine stabile Stearyldiketen-Dispersion mit einem Feststoffgehalt von 23,5 %.

### Vergleichsbeispiel 4

Stand der Technik gemäß EP-B-0 353 212
   Durch Suspendieren von 125 Teilen einer kationischen Stärke mit einem Amylopektingehalt von 99 % und einem D.S.-Wert von 0,072 in 2500 Teilen Wasser und anschließendes Erwärmen wurde eine klare, hochviskose, 4,76 %ige wäßrige Stärkelösung erhalten. Zu dieser Mischung fügte man 20 Teile des Natriumsalzes von sulfoniertem Polystyrol und 500 Teile Stearyldiketen unter Rühren zu. Die so erhaltene grobe Dispersion wurde in einem Homogenisator bei 200 bar geschert, abgekühlt und anschließend durch Zugabe von Wasser auf einen Feststoffgehalt von 12,9 % verdünnt.

### Vergleichsbeispiel 5

- Stand der Technik gemäß EP-B-0 369 328
   Man stellt zunächst eine 5,05 %ige wäßrige Lösung von kationischer Stärke (Amaizo 2187) her, indem man 67,5 g der handelsüblichen Stärke mit einem Feuchtigkeitsgehalt von 13 % und 6 g Natriumligninsulfonat in 1090,2 g Wasser suspendiert und erhitzt. Anschließend werden 15 g einer 5 %igen wäßrigen Essigsäurelösung und 300 g Stearyldiketen zugegeben. Die so erhaltene grobe Dispersion wird auf 70°C abgekühlt und in einem Laborhomogenisator unter einem Druck von 200 bar homogenisiert. Zu der noch heißen Emulsion fügt man unter Rühren 19,6 g einer 5 %igen Aluminiumsulfatlösung zu und kühlt die Mischung auf 25°C ab. Die Stearyldiketen-Dispersion hat einen Feststoffgehalt von 24,5 %.

In der Tabelle sind die Viskositäten der wäßrigen Alkyldiketen-Dispersionen unmittelbar nach der Herstellung und nach einer Lagerung von 90 Tagen bei 25°C angegeben. In der Tabelle sind außerdem Leimungswerte angegeben, die bei Einsatz der Alkyldiketen-Dispersionen nach den Beispielen und Vergleichsbeispielen mit folgendem Stoffmodell erhalten wurden: holzfrei, 100 % gebl. Birkensulfat mit einem Mahlgrad von 35° Schopper-Riegler, 40 % Kreide und 0,025 % eines handelsüblichen hochmolelkularen Polyacrylamids als Retentionsmittel. Auf einem Rapid-Köthen-Blattbildner wurden Papierblätter mit einem Flächengewicht von 80 g/m² hergestellt. Der Aschegehalt betrug 17 %. Die Leimungswerte wurden nach einer Lagerung von 48 Stunden bei 23°C bestimmt.

Um vergleichbare Ergebnisse zu erhalten, gab man in allen Fällen zu dem Stoffmodell 0,1 % der gemäß den Beispielen oder Vergleichsbeispielen hergestellten Alkyldiketen-Dispersionen, bezogen auf festes Alkyldiketen.

## Patentansprüche

1. Wäßrige Alkyldiketen-Dispersionen, die ein Alkyldiketen, kationische Stärke und anionische Dispergiermittel enthalten, **dadurch gekennzeichnet, daß** die kationische Stärke einen Amylopektingehalt von mindestens 95 Gew.-% hat und daß die Dispersionen als anionische Dispergiermittel
(a) 0,05 bis 1,0 Gew.-% Ligninsulfonsäure, Kondensate aus Naphthalinsulfonsäure und Formaldehyd, sulfoniertes Polystyrol, Salze und Mischungen der genannten Polymeren und
(b) 0,05 bis 1,5 Gew.-% Schwefelsäurehalbester von Alkoholen mit mindestens 10 C-Atomen, Mono- oder Diphosphorsäureester von Alkoholen mit mindestens 10 C-Atomen, Schwefelsäurehalbester von alkoxylierten Alkoholen mit mindestens 10 C-Atomen, Mono- oder Diphosphorsäureester von alkoxylierten Alkoholen mit mindestens 10 C-Atomen, C₁₂- bis C₃₀-Alkylsulfonsäuren, Salze und Mischungen der genannten Verbindungen
enthalten.

2. Wäßrige Alkyldiketen-Dispersionen nach Anspruch 1, **dadurch gekennzeichnet, daß** die kationische Stärke einen Amylopektingehalt von mindestens 98 Gew.-% und einen Substitutionsgrad (D.S.) von 0,02 bis 0,1 hat und daß sie als anionische Dispergiermittel
(a) 0,1 bis 0,5 Gew.-% Ligninsulfonsäure, Kondensate aus Naphthalinsulfonsäure und Formaldehyd, sulfoniertes Polystyrol, Salze und Mischungen der genannten Polymeren und
(b) 0,1 bis 1,0 Gew.-% Schwefelsäurehalbester von Alkoholen mit mindestens 12 C-Atomen, Mono- oder Diphosphorsäureester von Alkoholen mit mindestens 12 C-Atomen, Schwefelsäurehalbester von alkoxylierten Alkoholen mit mindestens 12 C-Atomen, Mono- oder Diphosphorsäureester von alkoxylierten Alkoholen mit mindestens 12 C-Atomen, C₁₂- bis C₃₀-Alkylsulfonsäuren, Salze und Mischungen der genannten Verbindungen
enthalten.

3. Wäßrige Alkyldiketen-Dispersionen nach den Ansprüchen 1 oder 2, **dadurch gekennzeichnet, daß** sie kationische Wachsmaisstärken enthalten.

4. Wäßrige Alkyldiketen-Dispersionen nach Anspruch 1, **dadurch gekennzeichnet, daß** der Substitutionsgrad (D.S.) der kationischen Stärken unterhalb von 0,045 liegt.

5. Wäßrige Alkyldiketen-Dispersionen nach Anspruch 1, **dadurch gekennzeichnet, daß** der Substitutionsgrad (D.S.) der kationischen Stärken 0,02 bis 0,040 beträgt.

6. Wäßrige Alkyldiketen-Dispersion nach Anspruch 1, **dadurch gekennzeichnet, daß** sie
(a) 0,1 bis 0,5 Gew.-% der Natrium- und/oder Kaliumsalze von Ligninsulfonatsäure oder von Kondensaten aus Naphthalinsulfonsäure und Formaldehyd und
(b) 0,1 bis 1,0 Gew.-% der Natrium- und/oder Kaliumsalze von Schwefelsäurehalbestern von Alkoholen mit 16 bis 22 C-Atomen und/oder Natrium- und/oder Kaliumsalze von C₁₆- bis C₂₂-Alkylsulfonsäuren
enthalten.

7. Verwendung der wäßrigen Alkyldiketen-Dispersionen nach einem der Ansprüche 1 bis 6 als Masseleimungsmittel bei der Herstellung von Papier, Pappe und Karton sowie zur Hydrophobierung von Cellulosefasern.

## Claims

1. An aqueous alkyldiketene dispersion comprising an alkyldiketene, cationic starch and anionic dispersants, wherein the cationic starch has an amylopectin content of at least 95% by weight and the anionic dispersants present in the dispersion are
(a) from 0.05 to 1.0% by weight of ligninsulfonic acid, condensates of naphthalenesulfonic acid and formaldehyde, sulfonated polystyrene, salts and mixtures of said polymers and
(b) from 0.05 to 1.5% by weight of sulfuric monoesters of alcohols having at least 10 carbon atoms, phosphoric monoesters or diesters of alcohols having at least 10 carbon atoms, sulfuric monoesters of alkoxylated alcohols having at least 10 carbon atoms, phosphoric monoesters or diesters of alkoxylated alcohols having at least 10 carbon atoms, C₁₂-C₃₀-alkylsulfonic acids, salts and mixtures of said compounds.

2. An aqueous alkyldiketene dispersion as claimed in claim 1, wherein the cationic starch has an amylopectin content of at least 98% by weight and a degree of substitution (D.S.) of from 0.02 to 0.1 and the anionic dispersants present are
(a) from 0.1 to 0.5% by weight of ligninsulfonic acid, condensates of naphthalenesulfonic acid and formaldehyde, sulfonated polystyrene, salts and mixtures of said polymers and
(b) from 0.1 to 1.0% by weight of sulfuric monoesters of alcohols having at least 12 carbon atoms, phosphoric monoesters or diesters of alcohols having at least 12 carbon atoms, sulfuric monoesters of alkoxylated alcohols having at least 12 carbon atoms, phosphoric monoesters or diesters of alkoxylated alcohols having at least 12 carbon atoms, C₁₂-C₃₀-alkylsulfonic acids, salts and mixtures of said compounds.

3. An aqueous alkyldiketene dispersion as claimed in claim 1 or 2 comprising cationic waxy maize starches.

4. An aqueous alkyldiketene dispersion as claimed in claim 1, wherein the degree of substitution (D.S.) of the cationic starches is below 0.045.

5. An aqueous alkyldiketene dispersion as claimed in claim 1, wherein the degree of substitution (D.S.) of the cationic starches is from 0.02 to 0.040.

6. An aqueous alkyldiketene dispersion as claimed in claim 1, comprising
(a) from 0.1 to 0.5% by weight of the sodium and/or potassium salts of ligninsulfonic acid or of condensates of naphthalenesulfonic acid and formaldehyde and
(b) from 0.1 to 1.0% by weight of the sodium and/or potassium salts of sulfuric monoesters of alcohols having from 16 to 22 carbon atoms and/or sodium and/or potassium salts of C₁₆-C₂₂-alkylsulfonic acids.

7. Use of the aqueous alkyldiketene dispersion as claimed in any of claims 1 to 6 as body size in the manufacture of paper, paperboard and cardboard and for making cellulose fibers hydrophobic.

## Revendications

1. Dispersions aqueuses d'un alkyldicétène, qui contiennent un alkyldicétène, de l'amidon cationique et des dispersants anioniques, **caractérisées en ce que** l'amidon cationique a une teneur en amylopectine d'au moins 95 % en poids, et que les dispersions contiennent, en tant que dispersants anioniques :
(a) de 0,05 à 1,0 % en poids d'acide ligninesulfonique, de produits de condensation de l'acide naphtalènesulfonique et du formaldéhyde, de polystyrène sulfoné, de sels et de mélange des polymères mentionnés, et
(b) de 0,05 à 1,5 % en poids d'un semi-ester de l'acide sulfurique d'alcools ayant au moins 10 atomes de carbone, de l'ester de l'acide mono- ou diphosphorique d'alcools ayant au moins 10 atomes de carbone, du semi-ester de l'acide sulfurique d'alcools alcoxylés ayant au moins 10 atomes de carbone, de l'ester de l'acide mono- ou diphosphorique d'alcools alcoxylés ayant au moins 10 atomes de carbone, d'acides alkylsulfoniques en C₁₂ à C₃₀, de sels et mélanges des composés mentionnés.

2. Dispersions aqueuses d'un alkyldicétène selon la revendication 1, **caractérisées en ce que** l'amidon cationique a une teneur en amylopectine d'au moins 98 % et un degré de substitution (D.S.) de 0,02 à 0,1, et qu'elles contiennent, en tant que dispersants anioniques
(a) de 0,1 à 0,5 % en poids d'acide ligninesulfonique, de produits de condensation de l'acide naphtalènesulfonique et du formaldéhyde, de polystyrène sulfoné, de sels et de mélange des polymères mentionnés, et
(b) de 0,1 à 1,0 % en poids d'un semi-ester de l'acide sulfurique d'alcools ayant au moins 10 atomes de carbone, de l'ester de l'acide mono- ou diphosphorique d'alcools ayant au moins 10 atomes de carbone, du semi-ester de l'acide sulfurique d'alcools alcoxylés ayant au moins 10 atomes de carbone, de l'ester de l'acide mono- ou diphosphorique d'alcools alcoxylés ayant au moins 10 atomes de carbone, d'acides alkylsulfoniques en C₁₂ à C₃₀, de sels et mélanges des composés mentionnés.

3. Dispersions aqueuses d'un alkyldicétène selon les revendications 1 ou 2, **caractérisées en ce qu'**elles contiennent des amidons de maïs visqueux cationiques.

4. Dispersions aqueuses d'un alkyldicétène selon la revendication 1, **caractérisées en ce que** le degré de substitution (D.S.) des amidons cationiques est inférieur à 0,045.

5. Dispersions aqueuses d'un alkyldicétène selon la revendication 1, **caractérisées en ce que** le degré de substitution (D.S.) des amidons cationiques est de 0,02 à 0,040.

6. Dispersions aqueuses d'un alkyldicétène selon la revendication 1, **caractérisées en ce qu'**elles contiennent
(a) de 0,1 à 0,5 % en poids du sel de sodium et/ou de potassium de l'acide ligninesulfonique ou de produits de condensation de l'acide naphtalènesulfonique et du formaldéhyde, et
(b) de 0,1 à 1,0 % en poids des sels de sodium et/ou de potassium de semi-esters de l'acide sulfurique d'alcools ayant de 16 à 22 atomes de carbone et/ou des sels de sodium et/ou de potassium d'acides alkylsulfoniques en C₁₆ à C₂₂.

7. Utilisation des dispersions aqueuses d'un alkyldicétène selon l'une des revendications 1 à 6, en tant qu'agent d'encollage dans la masse lors de la fabrication du papier, du carton et du carton mince, et pour rendre hydrophobes des fibres de cellulose.
